# EUROPÄISCHE PATENTSCHRIFT

(11) **EP 1 032 282 B1**
(45) Veröffentlichungstag und Bekanntmachung des Hinweises auf die Patenterteilung: **02.07.2003**
(21) Anmeldenummer: 98965660.8
(22) Anmeldetag: 10.11.1998
(51) Int. Cl.: A24D 3/00

(54) **BIOLOGISCH ABBAUBARER FILTER FÜR CIGARETTEN**
BIODEGRADABLE FILTER FOR CIGARETTES
FILTRE BIODEGRADABLE POUR CIGARETTES

(30) Priorität: 21.11.1997 DE 19753195
(43) Veröffentlichungstag der Anmeldung: 06.09.2000
(73) Patentinhaber: Reemtsma Cigarettenfabriken GmbH, 22605 Hamburg (DE)
(72) Erfinder: MENTZEL, Edgar, D-25451 Quickborn (DE)
(74) Vertreter: UEXKÜLL & STOLBERG
(86) Internationale Anmeldenummer: EP9807121
(87) Internationale Veröffentlichungsnummer: WO99026496

(56) Entgegenhaltungen:
- EP-A- 0 711 512
- WO-A-97/33026
- US-A- 4 375 448

## Beschreibung

Die Erfindung betrifft einen biologisch abbaubaren Filter gemäß Oberbegriff des Patentanspruchs 1.

Für Cigaretten stellen Papierfilter aus ökologischer Sicht die optimale Lösung dar. Der trotzdem geringe Erfolg reiner Papierfilter ist aber auf mehrere materialspezifische Eigenschaften des Papiers zurückzuführen.

Das Hauptproblem von Papierfiltern ist die geschmackliche Andersartigkeit des Rauches im Vergleich zu herkömmlichen Celluloseacetatfilter-Cigaretten. Weitere Probleme stellen die deutlich unterschiedliche Retention, eine deutlich schlechtere Härte bei gleicher Retention und eine grobporige Struktur der Filterschnittfläche im Vergleich zu Celluloseacetatfiltern dar.

Diese Probleme führen dazu, daß der Raucher Cigaretten mit Papierfiltern aus geschmacklichen, optischen und haptischen Gründen ablehnt.

Als Hauptursache hierfür kann die unterschiedliche Form der Materialien gesehen werden. Das Papier liegt in Vlies- oder Blattform, das Celluloseacetat in Faserform vor. Alle Versuche über unterschiedliche Verarbeitungsverfahren, z. B. das unterschiedlich starke Krimpen oder Plissieren des Papiervlieses, um die optischen und haptischen Eigenschaften des Celluloseacetats zu erreichen, sind fehlgeschlagen. Ebenso ist bis dato kein Verfahren bekannt, das Papier in seinen chemischen Retentionseigenschaften so zu verändern, daß es dem Acetat entspricht.

Als Folge dieser ungelösten Probleme werden Cigaretten heute mit Doppelfiltern, die ein Papier- und ein Cellulosesegment enthalten, konstruiert.

Diese Ausführungsform ist bedingt durch komplizierte Herstelltechniken teuer und aus ökologischer Sicht noch nicht optimal.

Aus der **EP 0 032 044 B1** ist ein Verfahren zur Herstellung von Faserbahnen mit locker gepackten Fasern bekannt, bei dem die trockenen Fasern in einem Luftstrom in ein Sieb auf eine Trägerbahn aufgebrächt werden. Die Fasern werden bei ihrem Durchgang durch einen Formierungskopf und ihrem Austritt daraus keinen Querströmungskräften unterworfen, wodurch ein im wesentlichen gleichmäßiges Basisgewicht in Querrichtung der Faserbahn beibehalten wird. Damit lassen sich Faserbetten mit Flächengewichten von mehr als 70 g/m² herstellen. Dieses bekannte Verfahren wird auch als "Air-Laid" Verfahren bezeichnet. Aufgrund der Flauschigkeit des watte-ähnlichen Materials ließen sich damit jedoch keine Cigarettenfilter herstellen.

Die **EP-A-0 711 512** offenbart einen Cigarettenfilter, der hauptsächlich aus Celluloseester besteht. Dabei kann das Filtermaterial, also der Celluloseester auch andere Substanzen enthalten kann, die als sekundäre oder zweitrangige Komponenten bezeichnet werden. Zu diesen anderen Substanzen, die zusätzlich vorhanden sein können, gehört u.a. natürliche Cellulose.

**Aufgabe** der Erfindung ist es, einen Monofilter zu entwickeln, der deutlich besser biologisch abbaubar als Celluloseacetat ist und dabei den Geschmackseindruck, das Aussehen, die Härte und die Retentionseigenschaft von Celluloseacetat für den Konsumenten nicht unterscheidbar beibehält, wobei die Herstellung auf einfache Weise möglich sein soll.

Zur **Lösung** dieser Aufgabe dienen die Merkmale des Patentanspruchs 1.

Überraschenderweise hat sich gezeigt, daß ein Papier, das nach einem sog. Air-Laid-Verfahren hergestellt,und zu einem Filter in der erfindungsgemäßen Weise weiterverarbeitet wurde, die gestellte Aufgabe löst.

Bei dem Air-Laid-Verfahren werden die aufbereiteten Cellulosefasern nicht wie im klassischen Papierherstellungsverfahren in Wasser suspendiert und zur Blattbildung auf ein durchlässiges Sieb gegeben, auf dem sich dann die Cellulosefasern, bedingt durch deren Mahlung und Fibrillierung, untereinander vernetzen, sondern sie werden maximal vereinzelt in einen Luftstrom gegeben, der sie auf ein durchlässiges Endlossieb transportiert und auf diesem ungeordnet ablegt. Hierdurch erhält man ein fast watteförmiges voluminöses Vlies, das so keine mechanische Festigkeit oder Faserverknüpfung aufweist. Eine mechanische Bindung und damit die notwendige Festigkeit, die zur Weiterverarbeitung erforderlich ist, erhält man durch in den Luftstrom erfolgende Zugabe eines Bindemittels wie z. B. Polyvinylalkohol, Polyvinylacetat, Polymerstärke, Dextrin oder Latex. Den Grad der Dichte (g/cm³) und damit der Voluminösität bzw. Dicke stellt man über anschließendes Kalandrieren ein. Das Flächengewicht (g/m²) wird über die Siebgeschwindigkeit oder den Fasereintrag in den Luftstrom gesteuert.

Die Erfindung wird nachfolgend an Hand eines Ausführungsbeispiels näher erläutert; es zeigen:
- Figur 1: eine nach dem Air-Laid Verfahren hergestellte Faserbahn mit in Längsrichtung verlaufenden Schnittlinien;
- Figur 2: die angedeutete Art der Faltung der geschnittenen Faserbahnstreifen;
- Figur 3: die spiralförmige Wicklung der Faserbahnstreifen von Figur 2.

Figur 1 zeigt eine nach dem Air-Laid Verfahren hergestellte Faserbahn 10 mit einem Flächengewicht von etwa 40-50g/m², die beginnend von einer Linie A-A in eine Anzahl von n Faserbahnstreifen geschnitten ist, wobei für das dargestellte Ausführungsbeispiel gilt n = 5. Es wird darauf hingewiesen, daß n aber auch eine andere Anzahl sein kann, beispielsweise 4 oder 6, wobei allerdings n = 4 eine bevorzugte Anzahl ist, die sich allerdings zeichnerisch in der spiralförmigen Anordnung gemäß Figur 3 nicht gut darstellen ließ.

Die fünf Faserbahnstreifen 1-5, die durch Längsschnitte in der Faserbahn 10 von Figur 1 erhalten werden, werden gemäß Erfindung durch eine geeignete Vorrichtung zunächst V-förmig gefaltet, wie dies in Figur 2 dargestellt ist. Anschließend werden die freien Enden der V-förmig gefalteten Faserbahnstreifen 1-5 aneinander gelegt und die Streifen durch eine geeignete Vorrichtung derart zusammengeführt, daß die Scheitel 14 der V-förmig gefalteten Faserbahnstreifen im Bereich um die Mittelachse des herzustellenden Cigarettenfilters angeordnet und spiralförmig aneinanderliegend so zu einem Zylindermantel gedreht werden, wie dies Figur 3 im Querschnitt schematisch andeutet. In der Realität liegen die einzelnen Faserbahnstreifen 1-5 nach der spriralförmigen Wicklung gemäß Figur 3 durch eine Vorpressung so dicht aneinander, daß dadurch der Eindruck eines homogenen, geschlossenen Filters entsteht, die wie das mundseitige Ende eines Celluloseacetat-Filters aussieht. Mit anderen Worten erkennt man aufgrund der Flauschigkeit des Materials nicht mehr, daß nur wenige Lagen von Faserbahnstreifen spiralförmig so miteinander verdrillt sind, wie dies **Figur 3** zeigt.

Die gemäß **Figur 3** gewickelten Faserbahnstreifen 1-5 werden auf übliche Weise von einem Filterbelagpapier 12 zusammengehalten, so daß der erfindungsgemäße Papierfilter nach seiner Fertigstellung das Aussehen eines Celluloseacetats-Filters hat.

### Beispiele:

Die in der nachfolgenden Tabelle aufgeführten Cigarettenmuster wurden angefertigt und miteinander verglichen:

Als Filtermaterialien wurden folgende Spezifikationen eingesetzt:
Acetat 3,0y/35000 HK mit 7 % Triacetinbeaufschlagung
Acetat 2,1y/36000 SK mit 7 % Triacetinbeaufschlagung
Air-Laid B+D 48 g/m², Latexbinder und ca. 0,8 mm Dicke
   E 70 g/m2, Latexbinder und ca. 1,1 mm Dicke

Darin bedeuten HK = hochgekräuselt und SK = superstark gekräuselt.

### Ergebnis:

Die analytisch und physikalisch ermittelten Daten sind entsprechend gültiger DIN/ISO-Vorschriften erstellt worden und zeigen im Rahmen der Meßgenauigkeiten keine Unterschiede. Die geschmackliche Bewertung wurde von 15 geschulten Rauchern durchgeführt und führten im paarweisen Vergleich zu nicht signifikanten Unterschieden.

Der biologische Abbau des erfindungsgemäßen Cigarettenfiltermaterials erfolgt innerhalb einer vergleichbaren Zeitspanne wie bei handelsüblichem (Cigaretten-) Cellulosefiltermaterial. Dies bedeutet eine eindeutige Besserstellung gegenüber dem Celluloseacetat. Die Bewertung des biologischen Abbaus erfolgt nach dem in der Industrie gebräuchlichen "Sturm-Test", der von R.N. Sturm in J. Americ. Oil Chemists' Soc. 50 (1973) Mai, S. 159-167 in dem Artikel "Biodegradability of nonionic surfactants: screening test for predicting rate and ultimate biodegradation" beschrieben ist.

## Patentansprüche

1. Filter für Tabakwaren, insbesondere Cigaretten, der aus einem nach einem Air-Laid-Verfahren hergestellten Cellulosevlies hergestellt ist, **dadurch gekennzeichnet, daß** V-förmig gefaltete Faserbahnstreifen (1-5) des Cellulosevlieses im Bereich ihrer Scheitel (14) um die Mittelachse des herzustellenden Cigarettenfilters angeordnet und spiralförmig aneinanderliegend zu einem Zylindermantel gedreht sind.

2. Filter nach Anspruch 1, **dadurch gekennzeichnet, daß** das Flächengewicht des Cellulosevlieses zwischen 20 und 100 g/m² liegt.

3. Filter nach Anspruch 2, **dadurch gekennzeichnet, daß** das Flächengewicht des Cellulosevlieses zwischen 40 und 70 g/m² liegt.

4. Filter nach einem der Ansprüche 1-3, **dadurch gekennzeichnet, daß** die Dicke des Cellulosevlieses zwischen 0,5 - 1,5 mm liegt.

5. Filter nach Anspruch 4, **dadurch gekennzeichnet, daß** die Dicke des Cellulosevlieses zwischen 0,7 - 1,2 mm liegt,

6. Filter nach einem der Ansprüche 1-5, **dadurch gekennzeichnet, daß** dem Cellulosevlies 5 - 30 % Bindemittel beigegeben sind.

7. Filter nach Anspruch 6, **dadurch gekennzeichnet, daß** das Cellulosevlies 20 % Bindemittel enthält.

8. Filter nach Anspruch 6 oder 7, **dadurch gekennzeichnet, daß** das Bindemittel Latex ist.

9. Filter nach Anspruch 6 oder 7, **dadurch gekennzeichnet, daß** das Bindemittel Polyvinylalkohol ist.

10. Filter nach Anspruch 6 oder 7, **dadurch gekennzeichnet, daß** das Bindemittel Polyvinylacetat ist.

11. Filter nach Anspruch 6 oder 7, **dadurch gekennzeichnet, daß** das Bindemittel ein Copolymer von Vinylacetat und Äthylen ist.

12. Filter nach Anspruch 6 oder 7, **dadurch gekennzeichnet, daß** das Bindemittel eine wasserlösliche Stärke ist.

13. Filter nach Anspruch 12, **dadurch gekennzeichnet, daß** das Bindemittel eine wasserlösliche Polymerstärke ist.

14. Filter nach Anspruch 13, **dadurch gekennzeichnet, daß** das Bindemittel Dextrin ist.

## Claims

1. A filter for tobacco products, in particular cigarettes, which is manufactured from a cellulose mat produced in accordance with an air-laid process,
**characterised in that** fibrous web strips (1-5) of the cellulose mat that are folded in a V shape are disposed, in the region of their apices (14), around the centre axis of the cigarette filter to be manufactured and, lying against each other in a spiral, are twisted into a cylindrical casing.

2. A filter according to Claim 1,
**characterised in that** the grammage of the cellulose mat is between 20 and 100 g/m².

3. A filter according to Claim 2,
**characterised in that** the grammage of the cellulose mat is between 40 and 70 g/m².

4. A filter according to one of Claims 1-3,
**characterised in that** the thickness of the cellulose mat is between 0.5 - 1.5 mm.

5. A filter according to Claim 4,
**characterised in that** the thickness of the cellulose mat is between 0.7 - 1.2 mm.

6. A filter according to one of Claims 1-5,
**characterised in that** 5 - 30 % binder is added to the cellulose mat.

7. A filter according to Claim 6,
**characterised in that** the cellulose mat contains 20 % binder.

8. A filter according to Claim 6 or 7,
**characterised in that** the binder is latex.

9. A filter according to Claim 6 or 7,
**characterised in that** the binder is polyvinyl alcohol.

10. A filter according to Claim 6 or 7,
**characterised in that** the binder is polyvinyl acetate.

11. A filter according to Claim 6 or 7,
**characterised in that** the binder is a copolymer of vinyl acetate and ethylene.

12. A filter according to Claim 6 or 7,
**characterised in that** the binder is a water-soluble starch.

13. A filter according to Claim 12,
**characterised in that** the binder is a water-soluble polymer starch.

14. A filter according to Claim 13,
**characterised in that** the binder is dextrin.

## Revendications

1. Filtre pour produits à base de tabac, en particulier pour cigarettes, qui est fabriqué à partir d'un matelas de cellulose fabriqué selon un procédé Air-Laid, **caractérisé en ce que** des bandes de feuilles de fibres (1-5) pliées en forme de V du matelas de cellulose sont disposées dans le domaine de leur sommet (14) autour de l'axe du filtre à cigarette qui doit être fabriqué et sont torsadées en spirale de manière juxtaposée en une enveloppe cylindrique.

2. Filtre selon la revendication 1, **caractérisé en ce que** le grammage du matelas de cellulose est situé entre 20 et 100 g/m².

3. Filtre selon la revendication 2, **caractérisé en ce que** le grammage du matelas de cellulose est situé entre 40 et 70 g/m².

4. Filtre selon l'une des revendications 1 à 3, **caractérisé en ce que** l'épaisseur du matelas de cellulose est située entre 0,5 et 1,5 mm.

5. Filtre selon la revendication 4, **caractérisé en ce que** l'épaisseur du matelas de cellulose est située entre 0,7 et 1,2 mm.

6. Filtre selon l'une des revendications 1 à 5, **caractérisé en ce que** 5 à 30 % de liant sont ajoutés au matelas de cellulose.

7. Filtre selon la revendication 6, **caractérisé en ce que** le matelas de cellulose contient 20 % de liant.

8. Filtre selon la revendication 6 ou 7, **caractérisé en ce que** le liant est un latex.

9. Filtre selon la revendication 6 ou 7, **caractérisé en ce que** le liant est du poly(alcool vinylique).

10. Filtre selon la revendication 6 ou 7, **caractérisé en ce que** le liant est du poly(acétate de vinyle).

11. Filtre selon la revendication 6 ou 7, **caractérisé en ce que** le liant est un copolymère d'acétate de vinyle et d'éthylène.

12. Filtre selon la revendication 6 ou 7, **caractérisé en ce que** le liant est un amidon hydrosoluble.

13. Filtre selon la revendication 12, **caractérisé en ce que** le liant est un amidon de polymère hydrosoluble.

14. Filtre selon la revendication 13, **caractérisé en ce que** le liant est la dextrine.
